# EUROPÄISCHE PATENTSCHRIFT

(11) **EP 0 075 770 B1**
(45) Veröffentlichungstag und Bekanntmachung des Hinweises auf die Patenterteilung: **12.11.1986**
(21) Anmeldenummer: 82108390.4
(22) Anmeldetag: 11.09.1982
(51) Int. Cl.: D06M 13/46, D06M 13/38, D06M 13/20

(54) **Textilbehandlungsmittel und ihre Verwendung zum Ausrüsten von Textilmaterialien**
Textile treating composition and its use in finishing textile materials
Composition de traitement pour textile et son utilisation pour le finissage de matériaux textiles

(30) Priorität: 25.09.1981 DE 3138181
(43) Veröffentlichungstag der Anmeldung: 06.04.1983
(73) Patentinhaber: BAYER AG, 51368 Leverkusen (DE)
(72) Erfinder: Kolbe, Joachim, Dr., D-5090 Leverkusen 3 (DE); Kortmann, Wilfried, D-5800 Hagen 5-Hohenlimburg (DE); Pfeiffer, Josef, D-5090 Leverkusen 3 (DE)

## Beschreibung

Gegenstand der Erfindung sind Textilbehandlungsmittel, die
A. 50-80 Gew.-% acylierte Alkanolamine aus gesättigten oder ungesättigten Fettsäuren mit 12-22 C-Atomen und Alkanolaminen, die 1 oder 2 Stickstoffatome, 1-3 Hydroxylgruppen und 2-6 C-Atome enthalten, im Molverhältnis 1 : 1 bis 3 : 1,
B. 10-30 Gew.-% wasserlösliche quaternäre Ammoniumsalze der allgemeinen Formel : wobei
   R₁ einen Alkyl- oder Alkenylrest. mit 14-25 C-Atomen, der durch eine Amid- oder Estergruppe unterbrochen ist,
   R₂ einen Rest wie R₁ oder einen Alkylrest mit 1-4 C-Atomen,
   R₃ einen Alkylrest mit 1-4 C-Atomen, einen Hydroxyethyl- oder Hydroxypropyl-Rest,
   R₄ einen Alkylrest mit 1-4 C-Atomen, einen Hydroxyethyl-, Hydroxypropyl- oder Benzylrest und X⁽⁻⁾ ein Anion bedeuten,
C. 2-20 Gew.-% Fettsäureester aus gesättigten oder ungesättigten Fettsäuren mit 12-22 C-Atomen oder Dicarbonsäuren mit 4 bis 10 C-Atomen und ein- bis vierwertigen Alkoholen mit 3-20 C-Atomen,
D. 0-20 Gew.-% Ethylenoxid-Addukte von Fettsäuren mit 12-22 C-Atomen oder von Fettalkoholen mit 8-18 C-Atomen oder von Alkyl- bzw. Dialkylaminen mit 12-36 C-Atomen oder von Alkylphenolen mit 10-24 C-Atomen mit 3 bis 50 mol Ethylenoxid und
E. 0-25 Gew.-% Diorganopolysiloxane mit einer Viskosität von 10 bis 1 000 cm²/s enthalten, und Verfahren zum Ausrüsten von synthetischen oder natürlichen Textilmaterialien oder ihre Mischungen mit diesen Mitteln.

Die acylierten Alkanolamine, A., die beispielsweise bei K. Lindner « Tenside-Textilhilfsmittel-Waschrohstoffe •, 2. Auflage, Band 1, S. 904 und 993, und bei Schwartz-Perry « Surface Active Agents 1949, Bd. 1, S. 173, beschrieben sind, enthalten je nach verwendeten Alkanolaminen Amid- und/oder Estergruppen.

Zu ihrer Herstellung finden Carbonsäuren natürlicher oder synthetischer Herkunft Verwendung z. B. Laurinsäure, Myristinsäure, Palmitinsäure, Stearinsäure, Behensäure, Ölsäure oder ihre Gemische, wie sie z. B. aus Kokosöl, Palmkernöl oder Talg hergestellt werden, oder verzweigtkettige Säuren aus der Oxosynthese, z. B. Isostearinsäure, oder deren Säurechloride Verwendung. Bevorzugt finden Stearinsäure und Behensäure in Form ihrer technischen Qualitäten Verwendung.

Zu den geeigneten hydroxylgruppenhaltigen Aminen zählen Monoethanolamin, Diethanolamin, Triethanolamin, N-Methyl-diethanolamin, N-(2-Aminoethyl)-ethanolamin, 1-Amino-propanol und Bis-(2-hydroxy-propyl)-amin. Bevorzugt verwendet werden N-(2-Aminoethyl)-ethanolamin, Monoethanolamin und Diethanolamin.

Die wasserlöslichen quaternären Ammoniumsalze B. enthalten als hydrophoben Rest mindestens eine Alkylkette, die durch eine Amid- oder Estergruppe unterbrochen ist. Zu ihrer Herstellung werden nach bekannten Methoden, die z. B. bei Schwartz-Perry « Surface Active Agents •, 1949, Bd. 1, S. 118 und bei Jügermann « Cationic Surfactants» 1970, S. 29, beschrieben sind, Mono-, Di- oder Triamine, die eine tertiäre Aminogruppe und eine oder zwei primäre Aminogruppen und eine oder zwei Hydroxylgruppen enthalten, mit den unter A. genannten Säuren acyliert.
R₁ steht bevorzugt für den Rest wobei
R₅ einen Alkyl- oder Alkenylrest mit 12 bis 22 C-Atomen,
R₆ Ethylen oder Propylen und
Y NH oder 0 bedeuten.
X⁽⁻⁾ steht vorzugsweise für Chlorid, Bromid, Sulfat, Phosphat, Methosulfat oder Dimethylphosphit.

Geeignete Amine für die Herstellung von B sind z. B :
3-Amino-1-dimethylamino-propan, 3-Amino-1-diethylamino-propan, Methyl-bis-(3-amino-propyl)-amin, Bis-(2-methylamino-ethyl)-methylamin, 2-Dimethyiamino-ethanoi, Methyl-bis-(2-hydroxy-ethyl)-amin oder 3-Dimethylamino-1-propanol.

Bevorzugte Verbindungen B. sind Umsetzungsprodukte von technischer Stearinsäure oder Behensäure mit 3-Amino-1-dimethylamino-propan oder 3-Amino-1-diethylamino-propan, die mit Dimethylsulfat oder Dimethylphosphit quaterniert werden.

Die Quaternierung geschieht nach üblichen Methoden ohne Lösungsmittel oder in einem Lösungsmittel, wobei neben Wasser oder Ethylalkohol auch die acylierten Alkanolamine A. in geschmolzener Form dienen können, sofern sie kein tertiäres Stickstoffatom enthalten.

Als Quaternierungsmittel sind geeignet : Methylchlorid, Dimethylsulfat, Dimethylphosphit oder Ethylenoxid, wobei im letzteren Falle die Reaktion in schwefelsaurer oder phosphorsaurer Lösung vorgenommen wird.

Die Substanzen der beiden Stoffgruppen A und B lassen sich auch in einem Eintopf-Verfahren dadurch herstellen, daß man Gemische der für beide Gruppen genannten Amine mit Fettsäuren umsetzt und anschließend dem Anteil an tertiären Aminogruppen entsprechend quaterniert.

Zur Herstellung der Carbonsäureester C werden bevorzugt ein- bis vierwertige Alkohole mit 3-20 C-Atomen verwendet, deren Alkylketten durch Sauerstoff unterbrochen sein können.

Als Beispiele für die Ester C seien genannt :
Butylstearat, 2-Ethyl-hexyl-stearat. Octadecylstearat, Isotridecylstearat, 2-Ethyl-hexyl-oleat. Di-2-ethyl-hexylsebacat, Pentaethylen-glykol-dilaurat, Trimethylolpropantrilaurat und Pentaerythrit-tetrapelargonat.

Zur Verbesserung der Löslichkeit können gegebenenfalls Ethylenoxid-Addukte von Fettsäuren, Fettalkolen, Fettaminen oder Alkylphenolen eingesetzt werden. Der optimale Oxethylierungsgrad ist von Fall verschieden und kann von 3-50 mol Ethylenoxid pro mol Ausgangssubstanz betragen.

Bei Bedarf können wäßrige Emulsionen von durch Emulsionspolymerisation hergestellten Dimethylpolysiloxanen mit mittleren Molekulargewichten von 1 000 bis 100 000 verwendet werden.

Die erfindungsgemäßen Zusammensetzungen können darüber hinaus noch andere Bestandteile enthalten, wie sie bei Textilhilfsmitteln üblich sind. Dazu zählen Schutzkolloide, Parfums, Fungizide oder Bakterizide sowie Schaumdämpfungsmittel.

Zur besseren Handhabung in der Praxis werden die erfindungsgemäßen Gemische in wasserhaltige Zubereitungen übergeführt. Dazu werden die Mischungen über den Schmelzpunkt erwärmt und unter Rühren nach Zugabe der entsprechenden Menge warmen Wassers homogen verrührt. Nach dem Abkühlen auf Raumtemperatur erhält man flüssige stabile Lösungen oder Emulsionen, die vorzugsweise 10-30 Gew.-% der erfindungsgemäßen Textilbehandlungsmittel enthalten.

Das Aufbringen der Mischungen auf das Textilmaterial kann nach bekannten Methoden im Ausziehverfahren (Haspelkufe, Düsen-Färbe-Aggregat), durch Foulardieren oder durch Sprühen erfolgen. Dabei gilt als besonderer Vorteil, daß sich die erfindungsgemäßen Textilbehandlungsmittel mit Düsen-Färbe-Aggregaten aufbringen lassen.

Textile Verarbeitungsprozesse, wie das Vernähen oder Tuften, stellen an das Textilmaterial hohe Anforderungen hinsichtlich der Oberflächenglätte. Hohe Nadelgeschwindigkeiten führen zu thermischen und mechanischen Belastungen des Nähgutes, die bei mangelnder Oberflächenglätte zu Fadenbrüchen und Maschensprengschäden führen können. Dieser Nachteil kann dadurch umgangen werden, daß das Textilmaterial mit einer glättenden Avivage versehen wird. Es ist bekannt, zu diesem Zweck Emulsionen oder Dispersionen von Paraffinkohlenwasserstoffen oder von Wachsen zu verwenden. So beschreiben z. B. die DE-A-2621881, 2733493, 2816196 und 2830173 kationische Emulsionen von Paraffinkohlenwasserstoffen, wobei kationische Tenside als Emulgatoren dienen. Die De-A-3003851 beschreibt Dispersionen von oxidierten Wachsen, während die DE-A-2535768 Dispersionen von Polysiloxanen und Kohlenwasserstoffen oder fluorhaltigen Polymeren zur Erzielung hoher Oberflächenglätten verwendet. Auch ist bekannt, zusammen mit Paraffinkohlenwasserstoffen Fettsäureester als Gleitmittel zu verwenden.

Während diese Emulsionen dem Textilmaterial eine hohe Oberflächenglätte verleihen, resultiert in den meisten Fällen ein Warengriff, der die zusätzliche Verwendung eines Textilweichmachers erfordert. Daneben haben diese Emulsionen oder Dispersionen häufig den Nachteil, daß sie für den Einsatz auf Düsen-Färbe-Apparaten, auch « Jet-Anlagen » genannt, die mit kurzen Flotten arbeiten, nicht geeignet sind, weil die verfahrensbedingten hohen Scherkräfte die Emulsionen zerstören. Dadurch kommt es zu Aufrahmungen und Fleckenbildung sowie zu ungleicher Avivageverteilung auf dem Textilmaterial. Die vorliegende Erfindung stellt nur Avivagemittel zur Verfügung, die dem Textilmaterial neben hoher Oberflächenglätte einen ansprechenden Griff verleihen und eine solche Flottenstabilität aufweisen, daß sie auch Düsen-Färbe-Apparaten einsetzbar sind.

Überraschend wurde gefunden, daß die erfindungsgemäßen Mittel ohne Verwendung von Paraffinen oder Wachsen ausgezeichnete Weichmacher und Glättemittel für Textilmaterialien jeder Art darstellen.

### Beispiele

Tabelle 1 zeigt die Molmengen der eingesetzten Komponenten zur Herstellung der acylierten Alkanolamine A und die Säurezahlen, wie sie nach der Umsetzung bei vermindertem Druck und erhöhter Temperatur erhalten wurden.
(Siehe Tabelle 1 Seite 4 f_{;})

Tabelle 2 zeigt, in welchem Molverhältnis die einzelnen Komponenten zur Herstellung der basischen Fettsäureamide bzw. Fettsäureester umgesetzt wurden, die als Ausgangsprodukte für die Herstellung der quaternären Ammoniumsalze dienen. Die letzte Zeile gibt die Säurezahlen wieder, die bei der Reaktion der Komponenten bei erhöhter Temperatur und vermindertem Druck erhalten wurden.

Tabelle 3 gibt eine Übersicht über die Herstellung der verwendeten quaternären Ammoniumsalze.

In der Tabelle sind für die Quaternierungsmittel folgende Abkürzungen verwendet worden :
DMS : Dimethylsulfat ⁽¹⁾
DMP : Dimethylphosphit ⁽¹⁾
M : Methylchlorid ⁽²⁾
EO/H₂SO₄ : Ethylenoxid/H2S04 (3)
   ⁽¹⁾ : Quaternierung in alkoholischer Lösung, 300 min. 80 °C. Danach schonendes Abdestillieren des Alkohols.
   ⁽²⁾: Quaternierung im Autoklaven, nach Aufdrücken des Methylchlorids 600 min. 130 °C.
   ⁽³⁾ : Einleiten von Ethylenoxid in die schwefelsaure Lösung des Ausgangsproduktes.

Beispiele dafür, daß man die acylierten Alkanolamine in geschmolzenem Zustand als Lösungsmittel für die Quaternierung verwenden kann, zeigt Tabelle 4.

Die angegebenen Zahlen sind Gewichtsprozente. Die Quaternierungen wurden so durchgeführt, daß pro Mol tert. Stickstoffgruppe ein Mol Quaternierungsmittel eingesetzt wurde. Die Umsetzungen wurden in der Schmelze bei 90-100 °C durchgeführt.

Zur Herstellung der erfindungsgemäßen Textilbehandlungsmittel werden folgende Komponenten gemischt :

Die angegebenen Zahlen sind Gewichtsprozente. Die Komponenten werden auf 80 °C erwärmt, verrührt und durch Zugabe von 80 °C warmen Wassers 20 %ig gestellt. Nach dem Homogenrühren werden die Gemische unter Rühren auf Raumtemperatur abgekühlt. Es bilden sich flüssige cremefarbene Einstellungen, die sich durch Zusatz von warmen Wasser leicht auf die für den Einsatz in der Praxis vorgesehene Konzentration verdünnen lassen.
1) : Rilanit STS-R^{R}, Fa. Henkel, Düsseldorf
2) : Emery 2485 ^{R}, Fa. Unilever - Emery, Gouda, Holland
3) : Rilanit ITS ^{R}, Fa. Henkel, Düsseldorf
4) : Rilanit EHS ^{R}, Fa. Henkel, Düsseldorf

Die Vernähbarkeit wurde mit der folgenden Versuchseinrichtung geprüft :
In einem Düsen-Färbe-Apparat, Marke « Labor-Jumbo-Jet der Firma Mathis, wurde Baumwoll-Interlock, mit Levafix^{(R)} -Farbstoffen reaktiv gefärbt im Farbton schwarz, nach dem Spülen 20 min lang mit den Produkten T 1 bis T 8 der Tabelle 5 im Flottenverhältnis 1 : 10 bei 40 °C, essigsauer bei pH 5, behandelt. Die Konzentration der Behandlungsmittel lag bei 4 %, bezogen auf das eingesetzte Warengewicht.

Bei allen 8 Versuchen verlief die Ausrüstung problemlos ohne störende Schaumbildung oder Abscheidungen aus der Flotte.

Ein Teil des Materials wurde bei 80 °C getrocknet, zweimal 10 sec. lang bei 120 °C gedämpft und bei 23 °C u. 65 % rel. Feuchte konditioniert.

Ein anderer Teil des ausgerüsteten Materials wurde nach dem Trocknen bei 80 °C zweimal 10 sec. lang bei 120 °C gedämpft, anschließend noch 20 sec. lang bei 170 °C fixiert und dann bei 23 °C und 65 % rel. Feuchte konditioniert.

Für den Nähtest wurden Stoffabschnitte von 35 x 80 cm in doppelter Lage mit einer Industrie-Nähmaschine der Fa. Singer, Typ Centurion 121 D 200 B unter Verwendung einer Nadel der Stärke 90 bei 4 800 Stichen/min. ohne Nähfäden vernäht.

Die Stoffabschnitte wurden dann in einem Spannrahmen unter einer Dehnung von 88 % gespannt und im Gegenlicht die Zahl der Maschensprengschäden über eine Nahtlänge von 80 cm ermittelt.

Tabelle 6 gibt die ermittelten Versuchsdaten im Vergleich zu einer unbehandelten Ware wieder.
(Siehe Tabelle 6 Seite 6 f.)

Versuche unter Praxisbedingungen

Das Produkt T 2 wurde nach folgender Rezeptur eingesetzt :
Baumwoll-Interlock, reaktivgefärbt schwarz.
Düsen-Färbe-Apparat : « Surfer », Fa. ESPA
Flottenverhältnis 1 :12
Konzentration 4 % bezogen auf Warengewicht
20 min bei 40°C, essigsauer pH 5
Nach dem Schleudern wurde bei 80-100 °C getrocknet und mit Sattdampf gedämpft.

Beim Vernähen unter Praxisbedingungen mit einer Industrie-Nähmaschine, 4 500-5 000 Stiche/min, Nadelstärke 90, wurden keine Maschensprengschäden beobachtet. Die Ware zeigte einen angenehmen, weichen Griff.

Das Produkt T 6 wurde nach folgender Rezeptur appliziert :
Baumwoll-Feinripp, reaktivgefärbt schwarz
Düsen-Färbe-Apparat: « Jet R 95 », Fa. Thieß
Flottenverhältnis 1 : 10
Konzentration 4 % bezogen auf Warengewicht
20 min bei 40 °C, essigsauer pH 5
Nach dem Schleudern und Trocknen bei 80-100 °C wurde mit Sattdampf von 100-110 °C behandelt.

Beim Vernähen unter Praxisbedingungen mit einer Industrie-Nähmaschine, 4 500-5 000 Stiche/min, Nadelstärke 90, war das Material frei von Maschensprengschäden. Die Ware hatte einen angenehmen, weichen Griff.

## Patentansprüche

1. Textilbehandlungsmittel, die
A. 50-80 Gew.-% acylierte Alkanolamine aus gesättigten oder ungesättigten Fettsäuren mit 12-22 C-Atomen und Alkanolaminen, die 1 oder 2 Stickstoffatome, 1-3 Hydroxylgruppen und 2-6 C-Atome enthalten, im Molverhältnis 1 : 1 bis 3 : 1,
B. 10-30 Gew.-% wasserlösliche, quaternäre Ammoniumsalze der allgemeinen Formel worin
R₁ einen Alkyl- oder Alkenylrest mit 14-25 C-Atomen, der durch eine Amid- oder Estergruppe unterbrochen ist,
R₂ einen Rest wie R₁ oder einen Alkylrest mit 1-4 C-Atomen ;
R₃ einen Alkylrest mit 1-4 C-Atomen, einen Hydroxyethyl- oder Hydroxypropylrest,
R₄ einen Alkylrest mit 1-4 C-Atomen einen Hydroxyethyl-, Hydroxypropyl- oder Benzylrest und X⁽⁻⁾ ein Anion bedeuten.
C. 2.20 Gew.-% Fettsäureester aus gesättigten oder ungesättigten Fettsäuren mit 12-22 C-Atomen oder Dicarbonsäuren mit 4-10 C-Atomen und einbis vierwertigen Alkoholen mit 3-20 C-Atomen,
D. 0-20 Gew.-% Ethylenoxid-Addukte von Fettsäuren mit 12-22 C-Atomen oder von Fettalkoholen mit 8-18 C-Atomen oder von Alkyl- bzw. Dialkylaminen mit 12-36 C-Atomen oder von Alkylphenolen mit 10-24 C-Atomen mit 3 bis 50 mol Ethylenoxid und
E. 0-25 Gew.-% Diorganopolysiloxane mit einer Viskosität von 10 bis 1 000 cm²/s. enthalten

2. Verfahren zum Ausrüsten von natürlichen und synthetischen Textilmaterialien, dadurch gekennzeichnet, daß sie mit Textilbehandlungsmitteln des Anspruchs 1 behandelt werden.

3. Verfahren nach Anspruch 2, dadurch gekennzeichnet, daß die Ausrüstung mit wäßrigen Zubereitungen der Textilbehandlungsmittel im Ausziehverfahren erfolgt.

4. Verfahren nach Anspruch 2, dadurch gekennzeichnet, daß die Ausrüstung mit wäßrigen Zubereitungen der Textilbehandlungsmittel im Tauch- oder Sprühverfahren erfolgt.

5. Verfahren nach den Ansprüchen 2 und 3, dadurch gekennzeichnet, daß die Ausrüstung mit wäßrigen Zubereitungen der Textilbehandlungsmittel im Ausziehverfahren aus kurzer Flotte mit Düsen-Färbe-Anlagen erfolgt.

## Claims

1. Textile-treatment agents which contain
A. 50-80 % by weight of acylated alkanolamines formed from saturated or unsaturated fatty acids having 12-22 C atoms and alkanolamines containing 1 or 2 nitrogen atoms, 1-3 hydroxyl groups and 2-6 C atoms, in a molar ratio of 1 1 to 3 : 1,
B. 10-30 % by weight of water-soluble quaternary ammonium salts of the general formula wherein
R₁ denotes an alkyl or alkenyl radical having 14-25 C atoms which is interrupted by an amide or ester group,
R₂ denotes a radical such as R₁ or an alkyl radical having 1-4 C atoms,
R₃ denotes an alkyl radical having 1-4 C atoms or a hydroxyethyl or hydroxypropyl radical,
R₄ denotes an alkyl radical having 1-4 C atoms or a hydroxyethyl, hydroxypropyl or benzyl radical and
X(-) denotes an anion,
C. 2-20 % by weight of fatty acid esters formed from saturated or unsaturated fatty acids having 12-22 C atoms or dicarboxylic acids having 4-10 C atoms and monohydric to tetrahydric alcohols having 3-20 C atoms,
D. 0-20 % by weight of ethylene oxide adducts formed from fatty acids having 12-22 C atoms or from fatty alcohols having 8-18 C atoms or from alkylamines or dialkylamines having 12-36 C atoms or from alkylphenols having 10-24 C atoms and 3 to 50 mols of ethylene oxide and
E. 0-25 % by weight of diorganopolysiloxanes having a viscosity of 10 to 1.000 cm²/s.

2. Process for finishing natural and synthetic textile materials, characterised in that they are treated with textile-treatment agents of Claim 1.

3. Process according to Claim 2, characterised in that finishing is carried out by means of aqueous formulations of the textile-treatment agents in an exhaustion process.

4. Process according to Claim 2, characterised in that finishing is carried out by means of aqueous formulations of the textile-treatment agents in a dipping or spraying process.

5. Process according to Claims 2 and 3, characterised in that finishing is carried out by means of aqueous formulations of the textile-treatment agents in an exhaustion process from short liquor by means of jet-dyeing units.

## Revendications

1. Compositions pour le traitement de matières textiles, qui contiennent :
A. 50-80 % en poids d'alcanolamines acylées dérivées d'acides gras saturés ou insaturés ayant 12 à 22 atomes de carbone et d'alcanolamines qui contiennent 1 ou 2 atomes d'azote, 1 à 3 groupes hydroxyle et 2 à 6 atomes de carbone, dans un rapport molaire de 1 : 1 à 3 : 1,
B. 10-30 % en poids de sels d'ammonium quaternaire hydrosolubles de formule générale dans laquelle
R₁ est un reste alkyle ou alcényle ayant 14 à 25 atomes de carbone, qui est interrompu par un groupe amide ou ester,
R₂ est un reste tel que R₁ ou un reste alkyle ayant 1 à 4 atomes de carbone,
R₃ est un reste alkyle ayant 1 à 4 atomes de carbone, un reste hydroxyéthyle ou un reste hydroxypropyle,
R₄ est un reste alkyle ayant 1 à 4 atomes de carbone, un reste hydroxyéthyle, hydroxypropyle ou benzyle et
X⁽⁻⁾ désigne un anion.
C. 2-20 % en poids d'esters dérivés d'acides gras saturés ou insaturés ayant 12 à 22 atomes de carbone ou d'acides dicarboxyliques ayant 4 à 10 atomes de carbone et d'alcools monovalents à tétravalents ayant 3 à 20 atomes de carbone,
D. 0-20 % en poids de produits d'addition d'oxyde d'éthylène d'acides gras ayant 12 à 22 atomes de carbone ou d'alcools gras ayant 8 à 18 atomes de carbone ou d'alkyl- ou respectivement de dialkylamines ayant 12 à 36 atomes de carbone ou d'alkylphénols ayant 10 à 24 atomes de carbone, avec 3 à 50 moles d'oxyde d'éthylène et
E. 0-25 % en poids de diorganopolysiloxane ayant une viscosité de 10 à 1 000 cm²/s.

2. Procédé d'apprêtage de matières textiles naturelles et synthétiques, caractérisé en ce que ces matières sont traitées avec des compositions de traitement de matières textiles suivant la revendication 1.

3. Procédé suivant la revendication 2, caractérisé en ce que l'apprêtage est effectué avec des préparations aqueuses des compositions de traitement de matières textiles par le procédé par épuisement.

4. Procédé suivant la revendication 2, caractérisé en ce qué l'apprêtage est effectué avec des préparations aqueuses des compositions de traitement de matières textiles par le procédé par immersion ou par pulvérisation.

5. Procédé suivant les revendications 2 et 3, caractérisé en ce que l'apprêtage est effectué avec des préparations aqueuses des compositions de traitement de matières textiles par le procédé par épuisement en bain court avec des installations de teinture à buses.
